# EUROPÄISCHE PATENTSCHRIFT

(11) **EP 3 440 235 B1**
(45) Veröffentlichungstag und Bekanntmachung des Hinweises auf die Patenterteilung: **29.04.2026**
(21) Anmeldenummer: 17703041.8
(22) Anmeldetag: 18.01.2017
(51) Int. Cl.: C23C 22/18, C25D 13/20, C23C 22/36, C23C 22/34, C23C 22/83, C25D 5/48, C25D 13/12

(54) **VERBESSERTES VERFAHREN ZUR NICKELFREIEN PHOSPHATIERUNG VON METALLISCHEN OBERFLÄCHEN**
IMPROVED METHOD FOR NICKEL-FREE PHOSPHATING METAL SURFACES
PROCÉDÉ AMÉLIORÉ DE PHOSPHATATION SANS NICKEL DE SURFACES MÉTALLIQUES

(30) Priorität: 07.04.2016 DE 102016205815
(43) Veröffentlichungstag der Anmeldung: 13.02.2019
(73) Patentinhaber: Chemetall GmbH, 60487 Frankfurt am Main (DE)
(72) Erfinder: DAHLENBURG, Olaf, 60487 Frankfurt am Main (DE); SCHMEIER, Lisa, 60487 Frankfurt am Main (DE)
(74) Vertreter: Coatings IP Association
(86) Internationale Anmeldenummer: PCT/EP2017/050993
(87) Internationale Veröffentlichungsnummer: WO 2017/174222

(56) Entgegenhaltungen:
- EP-A1- 0 370 535
- DE-A1- 19 511 573
- JP-A- H08 134 661
- US-A1- 2008 314 479

## Beschreibung

Die vorliegende Erfindung betrifft ein verbessertes Verfahren zur im Wesentlichen nickelfreien Phosphatierung einer metallischen Oberfläche, eine entsprechende Phosphatierzusammensetzung sowie eine entsprechend phosphatbeschichtete metallische Oberfläche.

Aus dem Stand der Technik sind Phosphatbeschichtungen auf metallischen Oberflächen bekannt. Solche Beschichtungen dienen dem Korrosionsschutz der metallischen Oberflächen und darüber hinaus auch als Haftvermittler für nachfolgende Lackschichten.

Solche Phosphatbeschichtungen kommen vor allem im Bereich der Automobilindustrie sowie der Allgemeinindustrie zum Einsatz.

Bei den nachfolgenden Lackschichten handelt es sich neben Pulverlacken und Nasslacken vor allem um kathodisch abgeschiedene Elektrotauchlacke (KTL). Da bei der Abscheidung von KTL ein Strom zwischen metallischer Oberfläche und Behandlungsbad fließen muss, ist es wichtig eine definierte elektrische Leitfähigkeit der Phosphatbeschichtung einzustellen, um eine effiziente und homogene Abscheidung zu gewährleisten.

Daher werden Phosphatbeschichtungen üblicherweise mittels einer nickelhaltigen Phosphatierlösung aufgebracht. Das dabei elementar oder als Legierungsbestandteil, z.B. Zn/Ni, abgeschiedene Nickel sorgt für eine geeignete Leitfähigkeit der Beschichtung bei der anschließenden Elektrotauchlackierung.

Nickelionen sind jedoch ob ihrer hohen Toxizität und Umweltschädlichkeit nicht mehr als Bestandteil von Behandlungslösungen erwünscht und sollten daher nach Möglichkeit vermieden oder zumindest in ihrem Gehalt reduziert werden.

Die Verwendung von nickelfreien oder nickelarmen Phosphatierlösungen ist zwar prinzipiell bekannt. Diese ist jedoch auf bestimmte Substrate wie Stahl begrenzt.

Bei den genannten nickelarmen oder nickelfreien Systemen können zudem bei gegebenen KTL-Abscheidebedingungen aufgrund einer nicht optimalen Substratoberfläche schlechte Korrosions- und Lackhaftungswerte resultieren.

Ein weiteres Problem bei nickelfreien Phosphatierbädern besteht darin, eine hinreichende Stabilität des jeweiligen Bades gegenüber Parameteränderungen oder dem Durchsatz metallischer Substrate zu gewährleisten:
Zwar ist das Bad zunächst frei von Schlamm oder jeglicher Trübung. Es wird jedoch nach dem ersten Durchsatz von Blechen trüb, und es bilden sich schließlich große Mengen Schlamm. Die Parameter sind nicht stabil.

EP 0 370 535 A1 offenbart ein Verfahren zum Aufbringen von Phosphatüberzügen auf Oberflachen aus Aluminium und/oder Zink bzw. dessen oder deren Legierungen mit Hilfe von gemäß der Niedrigzink-Technologie arbeitenden Phosphatierungslösungen. DE 195 11 573 A1 offenbart ein Verfahren zur Phosphatierung von Metalloberflächen mit wässrigen, sauren zinkhaltigen Phosphatierlösungen.

Aufgabe der vorliegenden Erfindung war es daher, ein Verfahren bereitzustellen, mit dem metallische Oberflächen im Wesentlichen nickelfrei phosphatiert werden können, wobei die vorgenannten Nachteile des Standes der Technik vermieden werden, und insbesondere eine höhere Badstabilität erreicht wird.

Gelöst wird diese Aufgabe durch ein Verfahren nach Anspruch 1, eine Phosphatierzusammensetzung nach Anspruch 12 und eine phosphatbeschichtete metallische Oberfläche nach Anspruch 13.

Bei dem erfindungsgemäßen Verfahren zur Phosphatierung einer metallischen Oberfläche wird eine metallische Oberfläche, gegebenenfalls nach Reinigung und/oder Aktivierung, mit einer sauren, wässrigen, im Wesentlichen nickelfreien Phosphatierzusammensetzung behandelt, welche Zinkionen, Manganionen, Eisen(III)ionen und Phosphationen umfasst, und danach gegebenenfalls gespült und/oder getrocknet.

### Definitionen:

Einerseits kann eine unbeschichtete metallische Oberfläche, andererseits kann aber auch eine bereits konversionsbeschichtete metallische Oberfläche mit dem erfindungsgemäßen Verfahren behandelt werden. Wenn im Folgenden von einer "metallischen Oberfläche" die Rede ist, soll daher immer auch eine bereits konversionsbeschichtete metallische Oberfläche mitumfasst sein.

Als "wässrige Zusammensetzung" wird im Sinne der vorliegenden Erfindung eine solche Zusammensetzung bezeichnet, welche zumindest zum Teil, vorzugsweise zum überwiegenden Teil Wasser als Lösungsmittel enthält. Sie kann neben gelösten Bestandteilen auch dispergierte, d.h. emulgierte und/oder suspendierte Bestandteile umfassen.

"Im Wesentlichen nickelfrei" bedeutet vorliegend, dass weniger als 0,3 g/l Nickelionen enthalten sind.

Im Sinne der vorliegenden Erfindung ist mit "Phosphationen" auch Hydrogenphosphat, Dihydrogenphosphat und Phosphorsäure gemeint. Zudem sollen Pyrophosphorsäure und Polyphosphorsäure sowie alle ihre teilweise und vollständig deprotonierten Formen mitumfasst sein.

Unter "Metallion" wird im Sinne der vorliegenden Erfindung entweder ein Metallkation, ein komplexes Metallkation oder ein komplexes Metallanion verstanden.

Bei der metallischen Oberfläche handelt es sich vorzugsweise um Stahl, eine Feuerverzinkung, eine elektrolytische Verzinkung, Aluminium oder deren Legierungen wie beispielsweise Zn/Fe oder Zn/Mg. Bei der Feuerverzinkung sowie der elektrolytischen Verzinkung handelt es sich jeweils insbesondere um eine solche auf Stahl. Insbesondere ist die metallische Oberfläche zumindest teilweise verzinkt.

Das erfindungsgemäße Verfahren eignet sich in besonderem Maße für Multimetallanwendungen.

Wenn eine metallische Oberfläche beschichtet werden soll, bei der es sich nicht um eine frische Feuerverzinkung handelt, ist es vorteilhaft, die metallische Oberfläche vor der Behandlung mit der Phosphatierzusammensetzung erst in einer wässrigen Reinigungszusammensetzung zu reinigen, insbesondere zu entfetten. Hierzu kann insbesondere eine saure, neutrale, alkalische oder stark alkalische Reinigungszusammensetzung, aber gegebenenfalls auch zusätzlich eine saure oder neutrale Beizzusammensetzung verwendet werden.

Eine alkalische oder stark alkalische Reinigungszusammensetzung hat sich dabei insbesondere als vorteilhaft erwiesen.

Die wässrige Reinigungszusammensetzung kann neben mindestens einem Tensid gegebenenfalls auch ein Reinigergerüst und/oder andere Zusätze wie z.B. Komplexbildner enthalten. Auch die Verwendung eines aktivierenden Reinigers ist möglich.

Nach dem Reinigen/Beizen findet dann vorteilhafterweise mindestens ein Spülen der metallischen Oberfläche mit Wasser statt, wobei dem Wasser gegebenenfalls auch ein in Wasser gelöster Zusatzstoff wie z. B. ein Nitrit oder Tensid zugesetzt sein kann.

Vor der Behandlung der metallischen Oberfläche mit der Phosphatierzusammensetzung ist es vorteilhaft, die metallische Oberfläche mit einer Aktivierungszusammensetzung zu behandeln. Die Aktivierungszusammensetzung dient dazu, eine Vielzahl von feinsten Phosphatpartikeln als Impfkristalle auf der metallischen Oberfläche abzusetzen. Diese helfen im nachfolgenden Verfahrensschritt, im Kontakt mit der Phosphatierzusammensetzung - vorzugsweise ohne zwischenzeitliche Spülung - eine insbesondere kristalline Phosphatschicht mit einer möglichst hohen Zahl dicht angeordneter feiner Phosphatkristalle oder eine weitgehend geschlossene Phosphatschicht auszubilden.

Als Aktivierungszusammensetzungen kommen dabei insbesondere saure oder alkalische Zusammensetzungen auf Basis von Titanphosphat oder Zinkphosphat in Betracht.

Es kann aber auch von Vorteil sein, Aktivierungsmittel, insbesondere Titanphosphat oder Zinkphosphat, in der Reinigungszusammensetzung zuzugeben, also Reinigung und Aktivierung in einem Schritt durchzuführen.

Die saure, wässrige, im Wesentlichen nickelfreie Phosphatierzusammensetzung umfasst Zinkionen, Manganionen, Eisen(III)ionen sowie Phosphationen.

Durch den Gehalt an Eisen(III)ionen wird eine hinreichende Stabilität der Phosphatierzusammensetzung gegenüber Parameteränderungen oder dem Durchsatz metallischer Substrate erreicht.

Der Gehalt an Eisen(III)ionen in der Phosphatierzusamensetzung liegt dabei im Bereich von 1 bis 200 mg/l, bevorzugt von 1 bis 100 mg/l, weiter bevorzugt von 5 bis 100 mg/l, besonders bevorzugt von 5 bis 50 mg/l und ganz besonders bevorzugt von 5 bis 20 mg/l.

Die Eisen(III)ionen können der Phosphatierzusammensetzung beispielsweise als Nitrat, Sulfat, Citrat oder Tartrat zugesetzt werden.

Die Eisen(III)ionen werden jedoch vorzugsweise nicht als Nitrat zugesetzt, da zu viel Nitrat die Schichtzusammensetzung negativ beeinflusst: Der Mangangehalt der gebildeten Schicht ist niedriger.

Es ist besonders vorteilhaft, wenn die Eisen(III)ionen der Phosphatierzusammensetzung vor der Einstellung der Freien Säure (FS; vgl. die Ausführungen weiter unten) zugesetzt werden, was darauf zurückzuführen ist, dass das Ausfällen von Zinksalzen dadurch reduziert wird und sich somit die Badstabilität erhöht.

Die Phosphatierzusammensetzung kann dabei aus einem Konzentrat durch Verdünnen mit einem geeigneten Lösungsmittel, bevorzugt mit Wasser, um einen Faktor zwischen 1 und 100, vorzugsweise zwischen 5 und 50, und erforderlichenfalls Zugabe einer pH-Wert modifizierenden Substanz erhalten werden.

Die Phosphatierzusammensetzung umfasst vorzugsweise die folgenden Komponenten in den folgenden bevorzugten und besonders bevorzugten Konzentrationsbereichen, wobei der Gehalt an Zinkionen, Manganionen, Eisen(III)ionen, und Phosphationen jeweils den in Anspruch 1 angegebenen Gehalten entspricht:

| | | |
|---|---|---|
| Zn | 0,3 bis 3,0 g/l | 0,5 bis 2,0 g/l |
| Mn | 0,3 bis 2,0 g/l | 0,5 bis 1,5 g/l |
| Fe(III) | 1 bis 200 mg/l | 1 bis 100 mg/l |
| Phosphat (berechnet als P₂O₅) | 8 bis 25 g/l | 10 bis 18 g/l |
| freies Fluorid | 30 bis 250 mg/l | 50 bis 180 mg/l |
| Komplexfluorid (berechnet z.B. als SiF₆²⁻ und/oder BF₄⁻) | 0 bis 5 g/l | 0,5 bis 3 g/l |

Hinsichtlich der Manganionen hat sich aber bereits eine Konzentration im Bereich von 0,3 bis 2,5 g/l, hinsichtlich des freien Fluorids eine Konzentration im Bereich von 10 bis 250 mg/l als vorteilhaft herausgestellt.

Bei dem Komplexfluorid handelt es sich bevorzugt um Tetrafluoroborat (BF₄⁻) und/oder Hexafluorosilicat (SiF₆²⁻).

Vor allem bei der Behandlung von Aluminium und/oder verzinktem Material ist ein Gehalt an Komplexfluorid sowie Einfachfluorid, beispielsweise Natriumfluorid, in der Phosphatierzusammensetzung von Vorteil.

Al³⁺ ist in Phosphatiersystemen ein Badgift und kann durch Komplexierung mit Fluorid aus dem System entfernt werden, z.B. als Kryolith. Komplexfluoride werden dem Bad als "Fluoridpuffer" zugesetzt, da ansonsten der Fluoridgehalt schnell abfiele und keine Beschichtung mehr stattfände. Fluorid unterstützt so die Bildung der Phosphatschicht und führt hierdurch indirekt auch zu einer Verbesserung von Lackhaftung sowie Korrosionsschutz. Komplexfluorid hilft zudem auf verzinktem Material, Fehler wie Stippen zu vermeiden.

Zudem enthält die Phosphatierzusammensetzung vorzugsweise mindestens einen Beschleuniger ausgewählt aus der Gruppe bestehend aus den folgenden Verbindungen in den folgenden bevorzugten und besonders bevorzugten Konzentrationsbereichen:

| | | |
|---|---|---|
| Nitroguanidin | 0,2 bis 3,0 g/l | 0,2 bis 1,55 g/l |
| H₂O₂ | 10 bis 100 mg/l | 15 bis 50 mg/l |
| Nitroguanidin/H₂O₂ | 0,2 bis 2,0 g/l / 10 bis 50 mg/l | 0,2 bis 1,5 g/l / 15 bis 30 mg/l |
| Nitrit | 30 bis 300 mg/l | 90 bis 150 mg/l |
| Hydroxylamin | 0,1 bis 5 g/l | 0,4 bis 3 g/l |

Hinsichtlich des Nitroguanidins hat sich aber bereits eine Konzentration im Bereich von 0,1 bis 3,0 g/l, hinsichtlich des H₂O₂ eine Konzentration im Bereich von 5 bis 200 mg/l als vorteilhaft herausgestellt.

Ganz besonders bevorzugt handelt es sich bei dem mindestens einen Beschleuniger um H₂O₂.

Die Phosphatierzusammensetzung enthält weniger als 1 g/l, bevorzugt weniger als 0,5 g/l, weiter bevorzugt weniger als 0,1 g/l und besonders bevorzugt 0,05 bis 0,1 g/l Nitrat.

Insbesondere bei einer verzinkten Oberfläche bewirkt nämlich das Nitrat in der Phosphatierzusammensetzung eine zusätzliche Beschleunigung der Schichtbildungsreaktion, was zu niedrigeren Schichtgewichten führt aber vor allem den Einbau des Mangans in den Kristall verringert. Ist der Mangangehalt der Phosphatbeschichtung jedoch zu gering, geht dies zu Lasten ihrer Alkalibeständigkeit.

Die Alkalibeständigkeit spielt wiederum bei einer nachfolgenden kathodischen Elektrotauchlackabscheidung eine entscheidende Rolle. Hierbei kommt es an der Substratoberfläche zu einer elektrolytischen Spaltung von Wasser: Es bilden sich Hydroxidionen. Dies führt dazu, dass der der pH-Wert an der Grenzfläche des Substrates ansteigt. Zwar kann erst hierdurch der Elektrotauchlack agglomeriert und abgeschieden werden. Allerdings kann der erhöhte pH-Wert auch die kristalline Phosphatschicht schädigen.

Die Phosphatierzusammensetzung weist vorzugsweise eine Temperatur im Bereich von 30 bis 55 °C auf.

Des Weiteren lässt sich die Phosphatierzusammensetzung durch die folgenden bevorzugten und besonders bevorzugten Parameterbereiche charakterisieren:

| | | |
|---|---|---|
| FS | 0,3 bis 2,0 | 0,7 bis 1,6 |
| FS (verd.) | 0,5 bis 8 | 1 bis 6 |
| GSF | 12 bis 28 | 22 bis 26 |
| GS | 12 bis 45 | 18 bis 35 |
| S-Wert | 0,01 bis 0,2 | 0,03 bis 0,15 |
| Temperatur °C | 30 bis 50 °C | 35 bis 45 °C |

Hinsichtlich des FS-Parameters hat sich aber bereits ein Wert im Bereich von 0,2 bis 2,5, hinsichtlich der Temperatur eine solche im Bereich von 30 bis 55 °C als vorteilhaft herausgestellt.

Hierbei steht "FS" für freie Säure, "FS (verd.)" für freie Säure (verdünnt), "GSF" für Gesamtsäure nach Fischer, "GS" für Gesamtsäure und "S-Wert" für Säurewert.

Diese Parameter sind werden dabei folgendermaßen ermittelt:

### Freie Säure (FS):

Zur Bestimmung der freien Säure werden 10 ml der Phosphatierzusammensetzung in ein geeignetes Gefäß, beispielsweise einen 300 ml-Erlenmeyerkolben pipettiert.

Enthält die Phosphatierzusammensetzung Komplexfluoride, werden der Probe noch 2-3 g Kaliumchlorid (KCI) zugegeben. Sodann wird unter Verwendung eines pH-Meters und einer Elektrode mit 0,1 M NaOH bis zu einem pH-Wert von 3,6 titriert. Die dabei verbrauchte Menge an 0,1 M NaOH in ml pro 10 ml der Phosphatierzusammensetzung ergibt den Wert der freien Säure (FS) in Punkten.

### Freie Säure (verdünnt) (FS (verd.)):

Zur Bestimmung der freien Säure (verdünnt) werden 10 ml der Phosphatierzusammensetzung in ein geeignetes Gefäß, beispielsweise in einen 300 ml-Erlenmeyerkolben pipettiert. Anschließend werden 150 ml VE-Wasser zugegeben. Unter Verwendung eines pH-Meters und einer Elektrode wird mit 0,1 M NaOH bis zu einem pH-Wert von 4,7 titriert. Die dabei verbrauchte Menge an 0,1 M NaOH in ml pro 10 ml der verdünnten Phosphatierzusammensetzung ergibt den Wert der freien Säure (verdünnt) (FS (verd.)) in Punkten. Über die Differenz zur freien Säure (FS) kann der Gehalt an Komplexfluorid ermittelt werden. Wenn diese Differenz mit dem Faktor 0,36 multipliziert wird, ergibt sich der Gehalt an Komplexfluorid als SiF₆²⁻ in g/l.

### Gesamtsäure nach Fischer (GSF):

Im Anschluss an die Ermittlung der freien Säure (verdünnt) wird die verdünnte Phosphatierzusammensetzung nach Zusatz von Kaliumoxalatlösung unter Verwendung eines pH-Meters und einer Elektrode mit 0,1 M NaOH bis zu einem pH-Wert von 8,9 titriert. Der Verbrauch an 0,1 M NaOH in ml pro 10 ml der verdünnten Phosphatierzusammensetzung ergibt hierbei die Gesamtsäure nach Fischer (GSF) in Punkten. Wenn dieser Wert mit 0,71 multipliziert wird, ergibt sich der Gesamtgehalt an Phosphationen gerechnet als P₂O₅ (Siehe W. Rausch: "Die Phosphatierung von Metallen". Eugen G. Leuze-Verlag 2005, 3. Auflage, pp. 332 ff).

### Gesamtsäure (GS):

Die Gesamtsäure (GS) ist die Summe aus den enthaltenen zweiwertigen Kationen sowie freien und gebundenen Phosphorsäuren (letztere sind Phosphate). Sie wird durch den Verbrauch an 0,1 M NaOH unter Verwendung eines pH-Meters und einer Elektrode bestimmt. Dazu werden 10 ml der Phosphatierzusammensetzung in ein geeignetes Gefäß, beispielsweise einen 300 ml-Erlenmeyerkolben pipettiert und mit 25 ml VE-Wasser verdünnt. Anschließend wird mit 0,1 M NaOH bis zu einem pH-Wert von 9 titriert. Der Verbrauch in ml pro 10 ml der verdünnten Phosphatierzusammensetzung entspricht hierbei der Punktzahl der Gesamtsäure (GS).

### Säurewert (S-Wert):

Der sogenannte Säurewert (S-Wert) steht für das Verhältnis FS : GSF und ergibt sich durch Division des Wertes der freien Säure (FS) durch den Wert der Gesamtsäure nach Fischer (GSF).

Überraschend war die weitere Verbesserung der Lackhaftung, insbesondere auf feuerverzinkten Oberflächen, durch das Einstellen eines Säurewertes im Bereich von 0,03 bis 0,065, insbesondere im Bereich von 0,04 bis 0,06.

Es hat sich überraschenderweise herausgestellt, dass insbesondere im Falle von Stahl oder einer Feuerverzinkung als metallische Oberfläche eine Temperatur der Phosphatierzusammensetzung von weniger als 45 °C, bevorzugt im Bereich zwischen 35 und 45 °C zu weiter verbesserten Korrosions- und Lackhaftungswerten führt.

Die Phosphatierzusammensetzung ist im Wesentlichen nickelfrei. Bevorzugt enthält sie weniger als 0,1 g/l und besonders bevorzugt weniger als 0,01 g/l Nickelionen.

Durch den Gehalt an Eisen(III)ionen weist die im Wesentlichen nickelfreie Phosphatierzusammensetzung auch nach dem wiederholten Durchsatz metallischer Substrate eine signifikant geringere Menge an Schlamm auf. Ihre Parameter bleiben stabil.

Der Zusatz von Eisen(III)ionen zur Phosphatierzusammensetzung trägt zudem dazu bei, dass die elektrochemischen Eigenschaften von im Wesentlichen nickelfrei phosphatierten metallischen Oberflächen denen, welche mit nickelhaltigen Phosphatierlösungen behandelt wurden, vergleichbar oder nahezu vergleichbar sind.

Der Zusatz von Eisen(III)ionen zur Phosphatierzusammensetzung führt insbesondere auf Stahl, verzinkten Stahl und Aluminium zu einer deutlichen Verbesserung der Lackhaftungs- und Korrosionsschutzergebnisse.

In den dazugehörigen REM-Aufnahmen ist zu sehen, dass die gebildeten Phosphatschichten durch Verwendung von Fe(III) geschlossener und feinkristalliner sind (vgl. jeweils **Fig. 1** bis **9****).** Wird das Fe(III) nicht zugegeben, so sind "Beizlöcher" erkennbar, die auf einen langen Beizangriff und nicht abgeschlossene Schichtbildung zurückzuführen sind.

Gemäß einer nicht erfindungsgemäßen Ausführungsform ist die Phosphatierzusammensetzung aber eine konventionelle Trikationen-Zusammensetzung, d.h. sie enthält neben Zinkionen und Manganionen auch mindestestens 0,3 g/l, bevorzugt mindestens 0,5 g/l und besonders bevorzugt mindestens 0,8 g/l Nickelionen. Auch bei der Trikationen-Phosphatierung ist - wie weiter oben bereits erläutert - überraschenderweise eine deutliche Steigerung der Badstabilität sowie auf Aluminium zudem eine Verbesserung der Lackhaftungs- und Korrosionsschutzergebnisse festzustellen.

Die Behandlung der metallischen Oberfläche mit der Phosphatierzusammensetzung erfolgt bevorzugt für 30 bis 480, besonders bevorzugt für 60 bis 300 und ganz besondere bevorzugt für 90 bis 240 Sekunden, vorzugsweise mittels Tauchen oder Spritzen.

Durch die Behandlung der metallischen Oberfläche mit der Phosphatierzusammensetzung werden je nach behandelter Oberfläche die folgenden bevorzugten und besonders bevorzugten Zinkphosphat-Schichtgewichte auf der metallischen Oberfläche erzielt (ermittelt mit RFA, d.h. Röntgenfluoreszenzanalyse):

| Behandelte Oberfläche | Zinkphosphat-Schichtgewicht (g/m²) | |
|---|---|---|
| Stahl | 0,5 bis 6 | 1 bis 5 |
| Feuerverzinkung | 1,0 bis 6 | 1,5 bis 5 |
| elektrolytische Verzinkung | 1,0 bis 6 | 1,5 bis 5 |
| Aluminium | 0,5 bis 6 | 1 bis 5 |

Vorzugsweise wird die bereits mit der Phosphatierzusammensetzung behandelte, also phosphatbeschichtete, metallische Oberfläche gegebenenfalls gespült und/oder getrocknet, danach aber nicht mit einer wässrigen Nachspülzusammensetzung behandelt, insbesondere nicht mit einer solchen, welche mindestens eine Art von Metallionen und/oder mindestens ein Polymer umfasst.

Gemäß einer besonders bevorzugten Ausführungsform wird die bereits mit der im Wesentlichen nickelfreien Phosphatierzusammensetzung behandelte, also phosphatbeschichtete, metallische Oberfläche gegebenenfalls gespült und/oder getrocknet, danach aber nicht mit einer wässrigen Nachspülzusammensetzung behandelt, insbesondere nicht mit einer solchen, welche mindestens eine Art von Metallionen und/oder mindestens ein Polymer umfasst.

Es wurde nämlich überraschend festgestellt, dass durch den Zusatz von Eisen(III)ionen zur im Wesentlichen nickelfreien Phosphatierzusammensetzung, auch ohne die Verwendung einer Nachspüllösung gute Ergebnisse bezüglich der Lackhaftung sowie eine Verbesserung bezüglich des Korrosionsschutzes erzielt werden können.

Die Erfindung betrifft des Weiteren eine phosphatbeschichtete metallische Oberfläche, welche mit dem erfindungsgemäßen Verfahren erhältlich ist.

Auf der phosphatbeschichteten metallischen Oberfläche kann dann kathodisch ein Elektrotauchlack abgeschieden sowie ein Lackaufbau aufgebracht werden.

Gegebenenfalls wird die metallische Oberfläche dabei zunächst gespült, bevorzugt mit vollentsalztem Wasser, und gegebenenfalls getrocknet.

Im Folgenden soll die vorliegende Erfindung durch nicht einschränkend zu verstehende Ausführungsbeispiele und Vergleichsbeispiele erläutert werden.

### Vergleichsbeispiele 1 bis 3

Testplatten aus feuerverzinktem Stahl (EA), elektrolytisch verzinktem Stahl (G) oder Aluminium (AA6014S) wurden mittels einer nickelfreien, 1,3 g/l Zn, 1 g/l Mn und 13 g/l PO₄³⁻ (berechnet als P₂O₅) enthaltenden, 45 °C warmen Phosphatierlösung beschichtet.

### Beispiele 1 bis 3

Testplatten aus feuerverzinktem Stahl (EA), elektrolytisch verzinktem Stahl (G) oder Aluminium (AA6014S) wurden mittels einer nickelfreien, 1,3 g/l Zn, 1 g/l Mn, 13 mg/l Fe(III) und 13 g/l PO₄³⁻ (berechnet als P₂O₅) enthaltenden, 45 °C warmen Phosphatierlösung beschichtet.

### Vergleichsbeispiele 4 bis 6

Testplatten aus feuerverzinktem Stahl (EA), elektrolytisch verzinktem Stahl (G) oder Aluminium (AA6014S) wurden mittels einer 1,3 g/l Zn, 1 g/l Mn, 14 g/l PO₄³⁻(berechnet als P₂O₅), 3 g/l NO₃⁻ und zudem 1 g/l Nickel enthaltenden, 53 °C warmen Phosphatierlösung beschichtet.

Testplatten gemäß den Vergleichsbeispielen 1 bis 6 (VB1 bis VB6) sowie den Beispielen 1 bis 3 (B1 bis B3) wurden nach erfolgter Phosphatierung mit einem Rasterelektronenmikroskop (REM) untersucht.

Die dabei entstandenen Aufnahmen sind in Fig. 1 bis 9 wiedergegeben.
Fig. 1: VB1, Testplatte: EA
Fig. 2: B1, Testplatte: EA
Fig. 3: VB4, Testplatte: EA
Fig. 4: VB2, Testplatte: G
Fig. 5: B2, Testplatte: G
Fig. 6:VB5, Testplatte: G
Fig. 7: VB3, Testplatte: AA6014S
Fig. 8: B3, Testplatte: AA6014S
Fig. 9: VB6, Testplatte: AA6014S

Auf EA sowie G sind die Phosphatschichten ohne Fe(III)-Zusatz nicht geschlossen und ungleichmäßig (vgl. **Fig. 1** und **4****).** Durch starken Beizangriff sind kreisrunde Löcher (sog. Beizlöcher) entstanden. Dies ist darauf zurückzuführen, dass die Schichtbildung nicht schnell genug ist und somit permanent gebeizt wird. Auf AA6014S ist überhaupt keine Phosphatschicht nachweisbar (vgl. **Fig. 7****).** Durch die Abscheidung von elementarem Zink sind die Oberflächen der Testplatten schwarz. Durch Zusatz von Fe(III) werden die Phosphatschichten feiner (vgl. **Fig. 2****,** **5** und **8****)-**vergleichbar jeweils mit der durch nickelhaltige Phosphatierung erhaltenen Schicht (vgl. **Fig. 3****,** **6** bzw. **9).**

Zudem wurden alle Testplatten nach erfolgter Phosphatierung mit einem kathodischen Elektrotauchlack sowie einem Standardautomobillackaufbau (Füller, Basislack, Klarlack) beschichtet und anschließend einem Gitterschnitttest nach DIN EN ISO 2409 unterzogen. Getestet wurden jeweils 3 Platten vor und nach Belastung für 240 Stunden mit Kondenswasser (DIN EN ISO 6270-2 CH). Die entsprechenden Ergebnisse finden sich in **Tab. 1.** Ein Gitterschnittergebnis von 0 ist hierbei der beste, ein solches von 5 der schlechteste Wert. Werte von 0 und 1 sind dabei vergleichbar gute Werte.

**Tabelle 1**

| (Vergleichs-) Beispiel | Testplatte | Gitterschnitt | |
|---|---|---|---|
| | | vor Belastung (0-5) | nach Belastung (0-5) |
| VB1 | EA | 1 / 1 / 1 | 3 / 5 / 4 |
| B1 | | 1 / 1 / 1 | 1 / 1 / 2 |
| VB4 | | 0 / 0 / 1 | 1 / 1 / 1 |
| VB2 | G | 1 / 1 / 1 | 5 / 5 / 5 |
| B2 | | 0 / 0 / 1 | 1 / 0 / 1 |
| VB5 | | 1 / 1 / 1 | 1 / 1 / 1 |
| VB3 | AA6014S | 1 / 1 / 1 | 5 / 5 / 5 |
| B3 | | 1 / 1 / 1 | 1 / 1 / 1 |
| VB6 | | 0 / 0 / 0 | 0 / 0 / 0 |

**Tab.** 1 lässt die schlechten Ergebnisse von VB1, VB 2 und VB3 (nickelfrei, ohne Fe(III)) nach Belastung erkennen, während B1, B2 und B3 (nickelfrei, mit Fe(III)) gute - VB4, VB5 bzw. VB 6 (nickelhaltig) vergleichbare - Resultate liefern.

Zudem wurden die Testplatten der Vergleichsbeispiele 3 und 6 (VB3 und VB6) sowie des Beispiels 3 (B3) einem Filiform-Test (mit HCl) gemäß DIN EN 3665 (in der Version von 1997) unterzogen. Dabei wurde nach 504 Stunden die Schädigung analog der mittleren Unterwanderung nach DIN EN ISO 4628-8 (in der Version von 2013) bzw. LPV 4 (in der Version von 2012) bestimmt.

**Tabelle 2**

| (Vergleichs-) Beispiel | Testplatte | Filiform | |
|---|---|---|---|
| | | mittel | max |
| VB3 | | 10/9/10 | 17/17/19 |
| B3 | AA6014S | 2,5/2,5/2 | 5/8/6,5 |
| VB6 | | 0,5/0,8/0,8 | 2,5 / 3 / 3,5 |

**Tab. 2** lässt sich die durch Zugabe von Fe(III) erzielte deutliche Verringerung der Filiform-Korrosion entnehmen (B3 gegenüber VB3).

Zudem wurden die Testplatten gemäß den Vergleichsbeispielen 1, 2, 4 und 5 (VB1, VB2, VB4 und VB5) sowie den Beispielen 1und 2 (B1 und B2) einem VDA-Test (VDA 621-415) unterzogen, wobei die Lackunterwanderung (U) in mm festgestellt sowie - im Falle von B1, VB1 und VB4 - die Lackablösung nach Steinschlag (DIN EN ISO 20567-1, Verf. C) bestimmt wurde. Ein Ergebnis von 0 ist hierbei der beste, ein solches von 5 der schlechteste Wert. Ein Wert bis 1,5 ist dabei als guter Wert zu betrachten. Die Ergebnisse sind ebenfalls in **Tab. 3** zusammengefasst.

Die Testplatten der Vergleichsbeispiele 3 und 6 (VB3 und VB6) sowie des Beispiels 3 (B3) wurden hingegen einem 240-stündigen CASS-Test nach DIN EN ISO 9227 unterzogen. Die Ergebnisse sind in **Tab. 4** zusammengefasst.

**Tabelle 3**

| (Vergleichs-) Beispiel | Testplatte | VDA | |
|---|---|---|---|
| | | U in mm | Steinschlag |
| VB1 | EA | 0,8 / 1,5 / 1,3 | 1,5 / 1 / 1,5 |
| B1 | | 0,3 / 0,5 / 0,8 | 1 /1/0,5 |
| VB4 | | 0,3 / 0,3 / 0,3 | 0,5 / 0,5 / 0,5 |
| VB2 | G | 3 / 2,5 / 2,3 | n.b. |
| B2 | | 1,3 / 1,5 / 1,5 | n.b. |
| VB5 | | 0,8 / 0,8/ 1 | n.b. |

**Tabelle 4**

| (Vergleichs-) Beispiel | Testplatte | CASS |
|---|---|---|
| VB3 | | 3,5/4/3,5 |
| B3 | AA6014S | 2 / 1,8 / 1,8 |
| VB6 | | 0,5 / 0,5 / 0,5 |

Zwecks Untersuchung des Einflusses der Fe(III)-Zugabe auf die Badstabilität wurde zum einen ein nickelfreies Phosphatierbad ohne Zugabe von Fe(III) (VB7) und zum anderen ein solches mit Zugabe von Fe(III) (B4) angesetzt.

### Vergleichsbeispiel 7

Das Bad ohne Eisenzusatz war zunächst schlammfrei. Die Badwerte waren: FS (KCI) = 1,3 und Zn-Gehalt = 1,2 g/l.

Nach dem Durchsatz von wenigen Blechen unterschiedlicher Substrate wurde das Bad jedoch trüb. Stahl wurde allmählich rostig, Aluminium verfärbte sich dunkel. Die Optik der abgeschiedenen Phosphatschicht wurde ungleichmäßiger.

Durch den Ausfall von Zinksalzen kam es bereits kurze Zeit später zu deutlicher Schlammbildung. Der Zn-Gehalt fiel dabei auf 1,0 g/l, so dass Zink als Zinkphosphat ergänzt werden musste.

Am Ende des Versuches waren teilweise starke Verkrustungen an der Badwandung festzustellen.

Zudem wurde das Schichtgewicht der abgeschiedenen Phosphatschichten mittels RFA bestimmt. Dabei stellte sich heraus, dass in einem Bad ohne Fe(III)-Zugabe die Schichtgewichte z.T. stark schwankten (vgl. die folgende **Tab. 5,** wobei die Nummerierung der Bleche der Behandlungsreihenfolge entspricht):

**Tabelle 5**

| Blechreihenfolge | SG in g/m² |
|---|---|
| Blech 1 | 2,4 |
| Blech 2 | 2,3 |
| Blech 3 | 1,9 |
| Blech 4 | 2 |
| Blech 5 | 2,1 |
| Blech 6 | 2 |
| Blech 7 | 1,9 |

Man erkennt, dass das Schichtgewicht zunächst relativ hoch war, mit steigendem Blechdurchsatz abfiel und dann schwankte.

### Beispiel 4

Dem anderen nickelfreien Bad wurden 10 mg/l Fe(III) zugegeben. Anschließend wurde die FS (KCI) auf ca. 1,3 eingestellt. Der Zn-Gehalt änderte sich dabei nicht und blieb stabil bei 1,3 g/l.

Letzterer änderte sich auch am nächsten Tag nicht und war stabil. Ebenso die FS (KCl). Verglichen mit dem Bad ohne Zugabe von Fe (III) bildete sich deutlich weniger Schlamm. Mit dem Durchsatz von Blechen nahm die Menge des Schlamms auch nicht wesentlich zu, wobei die FS (KCI) (1,3) sowie der Zn-Gehalt (1,3 g/l) konstant blieben.

## Patentansprüche

1. Verfahren zur Phosphatierung einer metallischen Oberfläche **dadurch gekennzeichnet, dass** eine metallische Oberfläche, gegebenenfalls nach Reinigung und/oder Aktivierung, mit einer sauren, wässrigen, im Wesentlichen nickelfreien Phosphatierzusammensetzung behandelt wird, welche Zinkionen, Manganionen, Eisen(III)ionen und Phosphationen umfasst, wobei der Gehalt an Eisen(III)ionen in der Phosphatierzusammensetzung im Bereich von 1 bis 200 mg/l liegt, die Phosphatierzusammensetzung 0,3 bis 3,0 g/l an Zinkionen, 0,3 bis 2,0 g/l Manganionen sowie 8 bis 25 g/l an Phosphationen (berechnet als P₂O₅) umfasst und die Phosphatierzusammensetzung weniger als 1 g/l Nitrat enthält, und danach gegebenenfalls gespült und/oder getrocknet wird, wobei im Wesentlichen nickelfrei bedeutet, dass weniger als 0,3 g/l Nickelionen in der Phosphatierzusammensetzung enthalten sind.

2. Verfahren nach Anspruch 1 **dadurch gekennzeichnet, dass** die metallische Oberfläche zumindest teilweise verzinkt ist.

3. Verfahren nach Anspruch 1 oder 2 **dadurch gekennzeichnet, dass** der Gehalt an Eisen(III)ionen in der Phosphatierzusammensetzung im Bereich von 5 bis 100 mg/l und besonders bevorzugt von 5 bis 20 mg/l liegt.

4. Verfahren nach einem der vorhergehenden Ansprüche **dadurch gekennzeichnet, dass** die Phosphatierzusammensetzung 30 bis 250 mg/l an freiem Fluorid umfasst.

5. Verfahren nach einem der vorhergehenden Ansprüche **dadurch gekennzeichnet, dass** die Phosphatierzusammensetzung 0,5 bis 3 g/l an Komplexfluorid umfasst.

6. Verfahren nach Anspruch 5 **dadurch gekennzeichnet, dass** es sich bei dem Komplexfluorid um Tetrafluoroborat (BF₄⁻) und/oder Hexafluorosilicat (SiF₆²⁻) handelt.

7. Verfahren nach einem der vorhergehenden Ansprüche **dadurch gekennzeichnet, dass** die Phosphatierzusammensetzung eine freie Säure im Bereich von 0,3 bis 2,0, eine Freie Säure (verdünnt) im Bereich von 0,5 bis 8, eine Gesamtsäure nach Fischer im Bereich von 12 bis 28, eine Gesamtsäure im Bereich von 12 bis 45 und einen Säurewert im Bereich von 0,01 bis 0,2 aufweist.

8. Verfahren nach einem der vorhergehenden Ansprüche **dadurch gekennzeichnet, dass** die Phosphatierzusammensetzung H₂O₂ als Beschleuniger enthält.

9. Verfahren nach einem der vorhergehenden Ansprüche **dadurch gekennzeichnet, dass** die Phosphatierzusammensetzung weniger als 0,1 g/l und bevorzugt 0,05 bis 0,1 g/l Nitrat enthält.

10. Verfahren nach einem der vorhergehenden Ansprüche **dadurch gekennzeichnet, dass** die Eisen(III)ionen der Phosphatierzusammensetzung vor der Einstellung der Freien Säure zugesetzt wurden.

11. Verfahren nach einem der vorhergehenden Ansprüche **dadurch gekennzeichnet, dass** die bereits mit der Phosphatierzusammensetzung behandelte, also phosphatbeschichtete, metallische Oberfläche gegebenenfalls gespült und/oder getrocknet, und danach aber nicht mit einer wässrigen Nachspülzusammensetzung, insbesondere nicht mit einer solchen, welche mindestens eine Art von Metallionen und/oder mindestens ein Polymer umfasst, behandelt wird.

12. Saure, wässrige, im Wesentlichen nickelfreie Phosphatierzusammensetzung zur Phosphatierung einer metallischen Oberfläche wie in einem der vorhergehenden Ansprüche definiert.

13. Phosphatbeschichtete metallische Oberfläche, **dadurch gekennzeichnet, dass** sie durch ein Verfahren nach einem der Ansprüche 1 bis 11 erhältlich ist.

## Claims

1. A method for phosphating of a metallic surface, wherein a metallic surface, optionally after cleaning and/or activation, is treated with an acidic, aqueous, substantially nickel-free phosphating composition which comprises zinc ions, manganese ions, iron(III) ions and phosphate ions, wherein the content of iron(III) ions in the phosphating composition is in the range from 1 to 200 mg/l, the phosphating composition comprises 0.3 to 3.0 g/l of zinc ions, 0.3 to 2.0 g/l of manganese ions and 8 to 25 g/l of phosphate ions (calculated as P₂O₅), and the phosphating composition comprises less than 1 g/l of nitrate, and is thereafter optionally rinsed and/or dried, wherein substantially nickel-free means that the phosphating composition comprises less than 0.3 g/l of nickel ions.

2. The method according to claim 1, wherein the metallic surface is at least partly galvanized.

3. The method according to claim 1 or 2, wherein the content of iron(III) ions in the phosphating composition is in the range from 5 to 100 mg/l and more preferably from 5 to 20 mg/l.

4. The method according to any of the preceding claims, wherein the phosphating composition comprises 30 to 250 mg/l of free fluoride.

5. The method according to any of the preceding claims, wherein the phosphating composition comprises 0.5 to 3 g/l of complex fluoride.

6. The method according to claim 5, wherein the complex fluoride is tetrafluoroborate (BF₄⁻) and/or hexafluorosilicate (SiF₆²⁻).

7. The method according to any of the preceding claims, wherein the phosphating composition has a free acid in the range from 0.3 to 2.0, a Free acid (diluted) in the range from 0.5 to 8, a Total acid, Fischer in the range from 12 to 28, a Total acid in the range from 12 to 45 and an Acid value in the range from 0.01 to 0.2.

8. The method according to any of the preceding claims, wherein the phosphating composition comprises H₂O₂ as accelerator.

9. The method according to any of the preceding claims, wherein the phosphating composition comprises less than 0.1 g/l and preferably 0.05 to 0.1 g/l of nitrate.

10. The method according to any of the preceding claims, wherein the iron(III) ions have been added to the phosphating composition prior to the establishment of the Free acid.

11. The method according to any of the preceding claims, wherein the metallic surface already treated with the phosphating composition, i.e. already phosphate-coated, is optionally rinsed and/or dried, but not treated thereafter with an aqueous after-rinse composition, especially not with one that comprises at least one kind of metal ions and/or at least one polymer.

12. An acidic, aqueous, substantially nickel-free phosphating composition for phosphating of a metallic surface as defined in any of the preceding claims.

13. A phosphate-coated metallic surface which is obtainable by a method according to any of claims 1 to 11.

## Revendications

1. Procédé de phosphatation d'une surface métallique, **caractérisé en ce qu'**on traite une surface métallique, le cas échéant après nettoyage et/ou activation, par une composition de phosphatation acide, aqueuse, sensiblement exempte de nickel, comprenant des ions de zinc, de manganèse, de fer (III) et de phosphate, la teneur en ions de fer (III) dans la composition de phosphatation étant située dans la plage de 1 à 200 mg/l, la composition de phosphatation comprenant 0,3 à 3,0 g/l d'ions de zinc, 0,3 à 2,0 g/l d'ions de manganèse et 8 à 25 g/l d'ions de phosphate (calculé en tant que P₂O₅) et la composition de phosphatation contenant moins de 1 g/l de nitrate, puis, le cas échéant, on rince et/ou on sèche, l'expression sensiblement exempte de nickel signifiant que la composition de phosphatation contient moins de 0,3 g/l d'ions de nickel.

2. Procédé selon la revendication 1, **caractérisé en ce que** la surface métallique est au moins partiellement galvanisée.

3. Procédé selon la revendication 1 ou 2, **caractérisé en ce que** la teneur en ions de fer (III) dans la composition de phosphatation est située dans la plage de 5 à 100 mg/l et de manière particulièrement préférée de 5 à 20 mg/l.

4. Procédé selon l'une des revendications précédentes, **caractérisé en ce que** la composition de phosphatation comprend 30 à 250 mg/l de fluorure libre.

5. Procédé selon l'une des revendications précédentes, **caractérisé en ce que** la composition de phosphatation comprend 0,5 à 3 g/l de fluorure complexe.

6. Procédé selon la revendication 5, **caractérisé en ce que** le fluorure complexe est du tétrafluoroborate (BF₄⁻) et/ou de l'hexafluorosilicate (SiF₆²⁻).

7. Procédé selon l'une des revendications précédentes, **caractérisé en ce que** la composition de phosphatation présente un acide libre dans la plage de 0,3 à 2,0, un acide libre (dilué) dans la plage de 0,5 à 8, un acide total selon Fischer dans la plage de 12 à 28, un acide total dans la plage de 12 à 45 et un indice d'acide dans la plage de 0,01 à 0,2.

8. Procédé selon l'une des revendications précédentes, **caractérisé en ce que** la composition de phosphatation contient du H₂O₂ comme accélérateur.

9. Procédé selon l'une des revendications précédentes, **caractérisé en ce que** la composition de phosphatation contient moins de 0,1 g/l et de préférence 0,05 à 0,1 g/l de nitrate.

10. Procédé selon l'une des revendications précédentes, **caractérisé en ce que** les ions de fer (III) de la composition de phosphatation ont été ajoutés avant le réglage de l'acide libre.

11. Procédé selon l'une des revendications précédentes, **caractérisé en ce que** la surface métallique déjà traitée par la composition de phosphatation, c'est-à-dire revêtue de phosphate, est le cas échéant rincée et/ou séchée, mais n'est ensuite pas traitée par une composition aqueuse de post-rinçage, en particulier pas par une telle composition qui comprend au moins un type d'ions métalliques et/ou au moins un polymère.

12. Composition de phosphatation acide, aqueuse, sensiblement exempte de nickel, pour la phosphatation d'une surface métallique telle que définie dans l'une des revendications précédentes.

13. Surface métallique revêtue de phosphate, **caractérisée en ce qu'**elle peut être obtenue par un procédé selon l'une des revendications 1 à 11.
